# EUROPÄISCHE PATENTANMELDUNG

(11) **EP 3 913 111 A1**
(43) Veröffentlichungstag der Anmeldung: **24.11.2021**
(21) Anmeldenummer: 20175872.9
(22) Anmeldetag: 20.05.2020
(51) Int. Cl.: C23G 1/08, C23G 1/26, C23G 1/24, C23C 22/52, C23C 22/68, C11D 1/72, C11D 3/20

(54) **REINIGUNGSKONZENTRAT, DARAUS HERSTELLBARE WÄSSRIGE PH-NEUTRALE REINIGUNGSLÖSUNG SOWIE VERWENDUNG DAVON**

(71) Anmelder: Beratherm AG, 4133 Pratteln (CH)
(72) Erfinder: Die Erfindernennung liegt noch nicht vor
(74) Vertreter: Schmauder & Partner AG Patent- & Markenanwälte VSP

(57) **Zusammenfassung**

Das erfindungsgemässe Reinigungskonzentrat ist erhältlich durch Zusammengabe folgender Komponenten:
- 7 bis 12 Gew.-% Natiumcitrat-dihydrat;
- 7 bis 12 Gew.-% einer 65:35 v/v Mischung von Ethyllaktat und Ethanol;
- 1.5 bis 5 Gew.-% einer nichtionischen Tensidkomponente,
0.1 bis 1.5 Gew.-% Zitronensäuremonohydrat in einem Mengenanteil derart, dass sich in der Reinigungslösung ein pH-Wert von 5 bis 7 ergibt, und
- der Rest Wasser.

Daraus lässt sich eine wässrige pH-neutrale Reinigungslösung durch Verdünnung mit entionisiertem Wasser auf das 2- bis 4-fache Volumen herstellten. Die Reinigungslösung ist zum Entfetten sowie zum Entfernen von Verunreinigungen an nichtmetallischen und metallischen Gegenständen geeignet.

## Beschreibung

### Gebiet der Erfindung

Die vorliegende Erfindung betrifft ein Reinigungskonzentrat sowie eine daraus herstellbare wässrige pH-neutrale Reinigungslösung zum Entfetten sowie zum Entfernen von Verunreinigungen. Weiterhin betrifft die Erfindung eine Verwendung der erfindungsgemässen Reinigungslösung.

### Hintergrund der Erfindung

Für die Entfettung wie auch für die Entfernung von Verunreinigungen an nichtmetallischen und metallischen Bauteilen sind bereits diverse Reinigungslösungen bekannt. Dennoch besteht für vielfältige Anwendungsbereiche ein erheblicher Bedarf nach weiteren, möglichst wirksamen, kostengünstigen, einfach handzuhabenden und insbesondere auch ökologisch unbedenklichen Reinigungslösungen, welche insbesondere pH-neutral sein sollen.

### Darstellung der Erfindung

Aufgabe der vorliegenden Erfindung war demnach die Bereitstellung einer verbesserten wässrigen pH-neutralen Reinigungslösung. Eine weitere Aufgabe der Erfindung ist die Angabe einer Verwendung der erfindungsgemässen Reinigungslösung.

Die oben erwähnten Aufgaben werden erfindungsgemäss gelöst durch das Reinigungskonzentrat nach Anspruch 1, durch die wässrige Reinigungslösung nach Anspruch 4 und durch deren Verwendung gemäss Anspruch 5.

Vorteilhafte Ausführungsformen der Erfindung sind in den abhängigen Ansprüchen definiert.

Das erfindungsgemässe Reinigungskonzentrat ist erhältlich durch Zusammengabe folgender Komponenten:
- 7 bis 12 Gew.-% Natiumcitrat-dihydrat;
- 7 bis 12 Gew.-% einer 65:35 v/v Mischung von Ethyllaktat und Ethanol;
- 1.5 bis 5 Gew.-% einer nichtionischen Tensidkomponente,
   0.1 bis 1.5 Gew.-% Zitronensäuremonohydrat in einem Mengenanteil derart, dass sich in der Reinigungslösung ein pH-Wert von 5 bis 7 ergibt, und
- der Rest Wasser.

Der Ausdruck "65:35 v/v Mischung von Ethyllaktat und Ethanol" ist in fachüblicher Weise zu verstehen als eine Mischung von 65 Volumenanteilen Ethyllaktat und 35 Volumenanteilen Ethanol.

Der Ausdruck "erhältlich durch" ist dahingehend zu verstehen, dass das Reinigungskonzentrat auch auf fachtechnisch abgewandelte Art und Weise hergestellt werden kann. Insbesondere könnte die Zitronensäure statt als Monohydrat in entsprechend niedriger Menge von wasserfreier Zitronensäure oder aber in entsprechend höherer Menge einer 50%-igen wässrigen Zitronensäurelösung zugegeben werden. Da das Molgewicht von Zitronensäure-Monohydrat 210.14 g/mol, dasjenige von wasserfreier Zitronensäure hingegen 192.13 g/mol beträgt, wäre bei Verwendung von wasserfreier Zitronensäure ein entsprechend niedrigerer Gewichtsanteil zu verwenden.

Das erfindungsgemässe Reinigungskonzentrat ist insbesondere zur Herstellung einer gebrauchsfertigen Reinigungslösung durch Zugabe einer geeigneten Menge von Wasser vorgesehen.

Die erfindungsgemässe wässrige pH-neutrale Reinigungslösung zum Entfetten sowie zum Entfernen von Verunreinigungen ist erhältlich durch Verdünnung des Reinigungskonzentrates nach einem der vorangehenden Ansprüche mit entionisiertem Wasser auf das 2- bis 4-fache Volumen (Anspruch 4).

Überraschend wurde gefunden, dass sich mit der oben definierten Zusammensetzung eine hochwirksame wässrige pH-neutrale Reinigungslösung bereitstellen lässt.

Dementsprechend betrifft ein weiterer Aspekt der Erfindung die Verwendung der erfindungsgemässen Reinigungslösung zum Entfetten sowie zum Entfernen von Verunreinigungen an nichtmetallischen und metallischen Gegenständen (Anspruch 5).

In der Praxis wird die Herstellung des Reinigungskonzentrates vorteilhafterweise in einem Vorversuch ermittelt. Insbesondere kann dabei zunächst eine vordefinierte Menge von Natiumcitrat-dihydrat sowie entsprechende Mengen der Mischung von Ethyllaktat und Ethanol und der nichtionischen Tensidkomponente in Wasser angesetzt werden und am Schluss soviel Zitronensäure zugegeben werden, dass ein gewünschter pH-Wert im Bereich von 5 bis 7 erreicht wird. In späteren Ansätzen können dann die im Vorversuch ermittelten Mengen direkt in Wasser zugegeben werden.

Wie aus der obigen Angabe von Konzentrationsbereichen hervorgeht, lassen sich die erfindungsgemässen Vorteile über einen gewissen Bereich von Zusammensetzungen erreichen. Eine optimale Wirkung lässt sich entsprechend dem aktuellen Anwendungsbereich durch einige Vorversuche erzielen.

Gemäss einer vorteilhaften Ausführungsform (Anspruch 2) umfasst die Zusammengabe
- 9 bis 11 Gew.-% Natiumcitrat-dihydrat;
- 6 bis 8 Gew.-% einer 65:35 v/v Mischung von Ethyllaktat und Ethanol;
- 2 bis 3 Gew.-% einer nichtionischen Tensidkomponente,
   0.15 bis 0.5 Gew.-% Zitronensäuremonohydrat in einem Mengenanteil derart, dass sich in der Reinigungslösung ein pH-Wert von 5 bis 7 ergibt, und
- der Rest Wasser.

Gemäss einer weiteren vorteilhaften Ausführungsform (Anspruch 3) besteht die nichtionische Tensidkomponente aus α-(2-Propylheptyl)-omega-hydroxy-poly(oxy-1,2-ethandiyl). Hierbei handelt es sich um ein wirksames, ökologisch unbedenkliches nichtionisches Tensid.

Die erfindungsgemässe wässrige pH-neutrale Reinigungslösung zeichnet sich überdies dadurch aus, dass sie, wohl durch Wirkung der enthaltenen Zitronensäure, eine passivierende Wirkung auf Oberflächen aus nichtrostendem Stahl ausübt. Eine solche passivierende Schutzwirkung ist in der Regel sehr willkommen und wird im vorliegenden Fall, anders als bei Verwendung von Salpetersäure, auf umweltschonende und vergleichsweise ungefährliche Art und Weise erzielt. Dementsprechend wird gemäss einer weiteren vorteilhaften Ausführungsform (Anspruch 6) die erfindungsgemässe wässrige Reinigungslösung zum Entfetten und zum Entfernen von Verunreinigungen an metallischen Gegenständen mit einer Oberfläche aus einem nichtrostendem Stahl, ausgewählt aus der Gruppe der Chrom/Nickel und Chrom/Nickel/Molybdän Stähle, verwendet.

### Kurze Beschreibung der Zeichnung

Ausführungsbeispiele der Erfindung werden nachfolgend anhand der Figuren näher beschrieben, dabei zeigen, jeweils in mikrofotografischer Darstellung:
- Fig. 1a: linke Seite: eine Oberfläche aus elektropoliertem nichtrostendem Stahl 1.4404, mit einer fettartigen Substanz 1, 2 bzw. 3 verunreinigt; rechte Seite: jeweils dieselbe Oberfläche nach Behandlung mit der erfindungsgemässen Reinigungslösung; und
- Fig. 1b: linke Seite: eine Oberfläche aus elektropoliertem nichtrostendem Stahl 1.4404, mit einer fettartigen Substanz 4, 5 bzw. 6 verunreinigt; rechte Seite: jeweils dieselbe Oberfläche nach Behandlung mit der erfindungsgemässen Reinigungslösung.

### Wege zur Ausführung der Erfindung

Die Zubereitung der Reinigungslösung erfolgt grundsätzlich in der Reihenfolge gemäss der jeweiligen Rezeptur. Während der Zugabe wird gerührt und anschliessend noch weiteres Rühren während 5 Minuten. Falls nichts anderes angegeben, sind sämtliche Prozent-Angaben als Gewichts-% zu verstehen.

### Beispiel 1: Herstellung des Reinigungskonzentrats

Eingesetzte Mengen für die Ansatzgrösse 1'000 kg:
- 773 kg destilliertes Wasser
- 100 kg Natiumcitrat-dihydrat
- 2 kg Zitronensäuremonohydrat
- 100 kg Ethyllaktat/Ethanol 65:35 v/v
- 25 kg Ethylan 1008

Bei Ethylan 1008 von Nouryon handelt es sich um ein im Handel erhältliches nichtionisches Tensid α-(2-Propylheptyl)-omega-hydroxy-poly(oxy-1,2-ethandiyl).

### Beispiel 2: Herstellung des Reinigungslösung

Eine geeignete Menge des Reinigungskonzentrats gemäss Beispiel 1 wird mit entionisiertem Wasser entsprechend dem vorgesehenen Einsatz auf das 2- bis 4-fache Volumen verdünnt.

### Beispiel 3: Reinigungswirkung (Immersion)

Die Wirksamkeit der Reinigungslösung gemäss Beispiel 2 wurde auf Oberflächen aus elektropoliertem nichtrostendem Stahl 1.4404 geprüft, die mit folgenden unterschiedlichen fettartigen Substanzen verunreinigt waren:
1. Handcreme "Nivea Soft"
2. Margarine
3. Silikonfett
4. Mineralöl
5. Schmierfett
6. Handcreme "Nivea Classic"

Die plättchenförmigen Prüfkörper wurden bei Raumtemperatur während einer Stunde in die Reinigungslösung mit geringer Zirkulation getaucht. Danach wurden sie mit entionisiertem Wasser gespült, mit Druckluft getrocknet. Der Reinigungseffekt wurde unter dem Lichtmikroskop geprüft. Wie aus den Fig. 1a und 1b ersichtlich, konnten sämtliche Verunreinigungstypen entfernt werden.

### Beispiel 4: Reinigungswirkung (Zirkulation)

In einer weiteren Testserie wurde die Wirksamkeit der Reinigungslösung gemäss Beispiel 2 auf Oberflächen aus nichtrostendem Stahl 1.4435 geprüft. Dabei wurden Prüfkörper in Form von Rohrfittings getestet, die auf der Innenseite mit den im Beispiel 3 erwähnten fettartigen Substanzen verunreinigt waren. Die Anwendung der Reinigungslösung bei Raumtemperatur im Zirkulationsverfahren gefolgt von Spülung mit entionisiertem Wasser und Lufttrocknung führte mit Ausnahme von Verunreinigung Nr. 3 (Silikonfett) zum vollen Reinigungserfolg. Im letztgenannten Fall brachte eine Fortsetzung der Behandlung bei 40ºC während einer Stunde den gewünschten Reinigungserfolg.

### Beispiel 5: Passivierende Wirkung

Plättchenförmige Prüfkörper mit einer Oberfläche aus elektropoliertem nichtrostendem Stahl 1.4404 wurden mit einem alkalischen Reiniger vorgereinigt und mit entionisiertem Wasser gespült. Danach wurde ein Teil der Prüfkörper in die Reinigungslösung gemäss Beispiel 2 eingetaucht und während 30 min bei Raumtemperatur zur Passivierung belassen. Anschliessend wurden alle Prüfkörper einer korrosiven Standardlösung in Form von 2.5 Gew.-% FeCl₃ und 1.25 Gew.-% NaCl in Wasser während 24h bei Raumtemperatur ausgesetzt. Nach einer Spülung mit entionisiertem Wasser und Lufttrocknung wurde die Oberfläche auf mögliche Veränderungen und Korrosionseffekte geprüft. Dabei zeigte sich, dass die Behandlung mit Reinigungslösung einen weitestgehenden Schutz vor Korrosion bewirkte. Diese Schutzwirkung wurde durch einen Passivierungstest gemäss ASTM A380 bestätigt.

## Patentansprüche

1. Reinigungskonzentrat, erhältlich durch Zusammengabe folgender Komponenten:
- 7 bis 12 Gew.-% Natiumcitrat-dihydrat;
- 7 bis 12 Gew.-% einer 65:35 v/v Mischung von Ethyllaktat und Ethanol;
- 1.5 bis 5 Gew.-% einer nichtionischen Tensidkomponente,
0.1 bis 1.5 Gew.-% Zitronensäuremonohydrat in einem Mengenanteil derart, dass sich in der Reinigungslösung ein pH-Wert von 5 bis 7 ergibt, und
- der Rest Wasser.

2. Reinigungskonzentrat nach Anspruch 1, erhältlich durch Zusammengabe von:
- 9 bis 11 Gew.-% Natiumcitrat-dihydrat;
- 6 bis 8 Gew.-% einer 65:35 v/v Mischung von Ethyllaktat und Ethanol;
- 2 bis 3 Gew.-% einer nichtionischen Tensidkomponente, und
0.15 bis 0.5 Gew.-% Zitronensäuremonohydrat in einem Mengenanteil derart, dass sich in der Reinigungslösung ein pH-Wert von 5 bis 7 ergibt, und
- der Rest Wasser.

3. Reinigungskonzentrat nach Anspruch 1 oder 2, wobei die nichtionische Tensidkomponente aus α-(2-Propylheptyl)-omega-hydroxy-poly(oxy-1,2-ethandiyl) besteht.

4. Wässrige pH-neutrale Reinigungslösung zum Entfetten sowie zum Entfernen von Verunreinigungen, erhältlich durch Verdünnung des Reinigungskonzentrates nach einem der Ansprüche 1 bis 3 mit entionisiertem Wasser auf das 2- bis 4-fache Volumen.

5. Verwendung der wässrigen Reinigungslösung nach Anspruch 4 zum Entfetten sowie zum Entfernen von Verunreinigungen an nichtmetallischen und metallischen Gegenständen.

6. Verwendung nach Anspruch 5, an Gegenständen mit einer Oberfläche aus einem nichtrostenden Stahl, ausgewählt aus der Gruppe der Chrom/Nickel und Chrom/Nickel/Molybdän Stähle.
